# FASCICULE DE BREVET EUROPEEN

(11) **EP 0 126 314 B1**
(45) Date de publication et mention de la délivrance du brevet: **12.08.1987**
(21) Numéro de dépôt: 84104554.5
(22) Date de dépôt: 21.04.1984
(51) Int. Cl.: D06N 7/00

(54) **Procédé de matification locale de revêtements synthétiques et produits obtenus**
Verfahren zum örtlichen Mattieren von synthetischen Beschichtungen und die so erhaltenen Produkte
Process for locally matting synthetic coatings, and products obtained

(30) Priorité: 25.04.1983 LU 84766; 11.08.1983 LU 84957
(43) Date de publication de la demande: 28.11.1984
(73) Titulaire: EUROFLOOR S.A., L-9501 Wiltz (LU)
(72) Inventeur: Courtoy, Jean-François, Wiltz (LU); Marchal, Daniel, Esch-sur-Alzette (LU)
(74) Mandataire: Freylinger, Ernest T.

## Description

La présente invention concerne un procédé destiné à matter localement une surface de revêtement synthétique, plus particulièrement un revêtement de sol ou mural à base de PVC et les produits obtenus.

La majorité des revêtements plastiques ne présentent pas, au niveau de leur surface, une différence suffisante de brillance-matité pour donner à certaines zones de la surface un aspect particulier. Lesdites zones peuvent par exemple être un motif appliqué par impression sur un revêtement ou une imitation de joint, dans le cas d'un revêtement imitant un carrelage céramique.

Dans le document US-A-4 273 819, on arrive à une matification du joint entre les carrelages d'une imitation de carrelages céramiques par ajout d'un monomère vinylique et d'un initiateur thermique dans toute la couche de surface et par grainage à chaud de cette surface. Les impressions contenant un catalyseur abaissant la température de décomposition de l'initiateur thermique gardent l'aspect mat (grainé), alors que les autres zones perdent leur grainage lors de la gélification.

Ce procédé possède l'inconvénient d'être fortement lié à la température de grainage. Un léger dépassement de la température risque d'initier une réticulation au niveau de toute la surface du produit, et de conserver un aspect mat à tout le produit. Une température trop basse par contre n'aboutit pas à un aspect mat, même au niveau des joints. Etant donné l'aspect cinétique de la décomposition de l'initiateur, un temps de grainage trop long, mais à bonne température, risque de présenter le même problème (grainage total).

La présente invention vise un procédé amélioré de matification locale d'une surface de revêtement synthétique qui n'est pas lié à la température de grainage ou de gélification et qui est indépendant du temps de grainage.

Suivant la présente invention, le but est atteint en fournissant un procédé dans lequel on dépose localement sur un support moussable ou non, au moins une enduction ou une impression contenant au moins un initiateur radiatif de polymérisation et, sur toute la surface du support au moins une enduction à base de monomère réticulable; on effectue une prégélification du produit obtenu après la deuxième déposition à une température inférieure à la température de décomposition et de dégradation des constituants dudit produit; on effectue au moins localement un grainage; on ne polymérise que l'enduction contenant le monomère réticulable dans la surface recouvrant l'initiateur radiatif sous un rayonnement afin de fixer son aspect par réticulation et on effectue ensuite une gélification qui, casuant la fluidification de l'enduction non réticulée, provoque la disparition de l'aspect grainé dans la surface non réticulée, et éventuellement une expansion.

Par initiateur radiatif, on entend tout initiateur adéquat qui est décomposé ou modifié par des rayonnements énergétiques par exemple par des rayons UV, pour former des radicaux libres ou des ions nécessaires à une propagation de chaînes dans une réaction de polymérisation.

Suivant un mode d'exécution préféré de la présente invention, on dépose localement sur un support moussable ou non, une encre ou une coupure contenant un initiateur de polymérisation UV.

De cette manière, on peut donc initier localement, c'est-à-dire aux endroits où est déposé ledit initiateur UV, la polymérisation après grainage pour rigidifier la surface de ladite première zone et maintenir, pendant les opérations suivantes, l'aspect mat de cette surface.

Le procédé de l'invention présente également l'avantage de permettre un grainage de route la surface du revêtement, sans devoir prévoir un cylindre graineur particulier commandé en concordance avec le motif ou le décor du revêtement, puisque la zone qui n'est pas polymérisée après grainage sera fluidifié au cours du traitement ultérieur de gélification et se lissera par tension superficielle.

A titre d'exemples de monomères convenant pour la mise en pratique de l'invention, on peut citer les composés suivants (énumération non limitative):
diméthacrylate d'éthylèneglycol,
diacrylate d'éthylèneglycol,
diméthacrylate de diéthylèneglycol,
diacrylate de diéthylèneglycol,
diméthacrylate de triéthylèneglycol,
diacrylate de triéthylèneglycol,
diméthacrylate de tétraéthylèneglycol,
diacrylate de tétraéthylèneglycol,
diméthacrylate de polyéthylèneglycol,
diacrylate de polyéthylèneglycol,
diméthacrylate de 1,3-butylèneglycol,
diméthacrylate de 1,4-butylèneglycol,
diacrylate de 1,3-butylèneglycol,
diacrylate de 1,4-butylèneglycol,
diacrylate de 1,4-butanediol,
diméthacrylate de 1,6-hexanediol,
diacrylate de 1,6-hexanediol,
diacrylate de néopentylglycol,
diméthacrylate de néopentylglycol,
diméthacrylate (éthoxylé) de bisphénol A,
divinylbenzène,
divinyltoluène,
triméthacrylate de triméthylolpropane,
triacrylate de triméthylolpropane,
triacrylate de pentaérythritol,
triméthacrylate de glycéryle,
tétracrylate de pentaérythritol,
tétraméthacrylate de pentaérythritol,
diméthacrylate de 1,4-butanediol.

A ces composés qui possèdent au moins deux sites de propagation, on peut ajouter une certaine quantité de composés monomères possédant un site de propagation.

Des composés particulièrement préférés sont le diméthacrylate de 1,4-butylèneglycol et le triméthacrylate de triméthylolpropane.

Dans le cas où l'effet mat est désiré à l'endroit des joints d'un revêtement imitant le carrelage céramique, l'encre contenant l'initiateur radiatif peut également contenir un inhibiteur d'expansion.

Dans le cas où l'effet mat est désiré à l'endroit d'un motif appliqué sur une zone moussée l'encre ou la coupure ne contient évidemment pas d'inhibiteur d'expansion.

On peut notamment utiliser les inhibiteurs d'expansion classiques, de préférence l'anhydride trimellitique (TMA).

A titre d'initiateur de polymérisation UV, on utilise de préférence les produits Merck DAROCUR 1173 ou DAROCUR ^{e} 1116 à raison de 1 à 50 %, de préférence de l'ordre de 20 % en poids, de l'encre ou de la coupure.

D'autres composés tels que les suivants conviennent également (énumération non limitative)
benzophénone,
2-chloro-thioxanthone,
2-méthyl-thioxanthone,
2-isopropyl-thioxanthone,
benzoïne,
4,4'-diméthoxybenzoïne,
benzoïne-éthyl-éther,
benzoïne-isopropyl-éther,
benzyldiméthylcétal,
1,1,1-trichloro-acétophénone,
1-phényl-1,2-propanedione-2-(éthoxycarbonyl)-oxime,
diéthoxyacétophénone,
dibenzosubérone,
Darocur 1398
Darocur ® 1174
Darocur ^{e} 1020.

L'enduction contenant le monomère réticulable contient 1 à 50 %, de préférence environ 11 % en poids, de monomère comportant au moins deux sites de propagation de chaîne, éventuellement en mélange avec des monomères possédant un site de propagation de chaîne.

L'invention sera décrite plus en détail à l'appui des figures annexées dans lesquelles:
- la figure 1 représente le support utilisé pour le procédé de l'invention,
- la figure 2 représente la première étape du procédé,
- la figure 3 représente le revêtement après l'enduction de la deuxième zone,
- la figure 4 représente l'étape de grainage,
- la figure 5 représente l'initiation radiative de polymérisation, et
- la figure 6 représente le produit fini.

Il faut noter que le procédé de matification appliqué à des produits à reliefs obtenus par sérigraphie relève aussi de l'invention.

Selon une variante de l'invention, il est aussi possible de compléter le lissage par tension superficielle se produisant lors de la gélification, soit par un traitement de lissage mécanique par rouleau, soit par un grainage, de préférence léger, à chaud.

Il relève également de l'invention de prévoir une exposition à des rayonnements infra-rouges en fin de traitement, par exemple à la sortie d'un four d'expansion afin d'assister l'opération de lissage de la surface du produit.

### EXEMPLE 1

De préférence, le support est constitué d'un subjectile 1 et d'une enduction à raison de 500 g/m² d'un plastisol moussable 2. Sur cette enduction de plastisol moussable, on dépose (figure 2), en une ou plusieurs étapes, dans une première zone, selon un décor imitant le dessin d'un joint de carrelage 3, une encre classique contenant un inhibiteur d'expansion et environ 20 % d'un initiateur UV DAROCUR ^{@} 1173 ou 1116 et, selon un motif décoratif quelconque 4, une encre contenant un initiateur U.V. Il est bien évident que l'encre peut être remplacée par une coupure, c'est-à-dire une solution sans colorant ou pigment, selon les effets décoratifs que l'on désire obtenir. Ce dépôt se fait avantageusement par une technique d'impression par héliogravure ou par sérigraphie.

Ensuite, on dépose (figure 3) sur toute la surface une enduction de plastisol transparent, à titre de couche d'usure 5, contenant un monomère acrylique (ROCRYL ⁰ 980) ou un autre monomère compatible avec l'initiateur choisi; ensuite on effectue une prégélification à la température habituelle pour ce genre d'opération, c'est-à-dire entre 100 et 160 degrés.

La figure 4 représente l'étape de grainage au moyen d'un cylindre de grainage, sur toute la surface, à une température habituellement pratiquée pour cette opération, c'est-à-dire à une température supérieure à 100' C, sous une pression dépendant du degré de matité désiré. Les étapes de prégélification et de grainage peuvent être effectuées en une seule étape, au moyen d'un cylindre de grainage chauffé de manière adéquate.

Le passage sous une lampe U.V. 7 (figure 5) permet de réticuler la zone contenant l'initiateur U.V. de manière à ce que l'état (grainé) de cette zone soit fixé par la réticulation.

Ensuite, on fait passer le produit obtenu, pendant 1 minute à 2 minutes 30 secondes, dans un four à environ 200°C, destiné à expanser l'enduction moussable 2 aux endroits qui ne contiennent pas d'inhibiteur d'expansion à gélifier et à fluidiser la zone qui n'a pas été polymérisée lors de l'initiation U.V. en provoquant une fluidification qui a pour effet de lisser la surface grainée, tandis que la zone grainée et réticulée lors de l'initiation U.V. maintient son état grainé (mat). On obtientle produit représenté à la figure 6.

### EXEMPLE 2

On procède comme dans l'exemple 1, en remplaçant le PVC par un copolymère de PVC (95 % vol.) et d'acétate de polyvinyle (5 % vol.), toutes les autres parties restant égales.

La composition suivante a été utilisée:
Parties en poids ,
   - Résine copolymère PVC/PVA à 5 % vol. d'acétate de vinyle 100,-
   - Stabilisant (Baryum, Zinc) 3,-
   - Monomère (triméthacrylate de triméthylolpropane) 20,-
   - Plastifiants 57,-
   - Agent de débullage 3,3

La prégélification est avantageusement effectuée sur cylindre à 130°C, cette température pouvant être même dépassée en fonction de la vitesse de défilement du produit.

On constate que cette composition permet de réaliser une meilleure gélification et un meilleur lissage.

## Revendications

1. Procédé destiné à obtenir des zones mates et des zones lisses sur un revêtement synthétique, caractérisé en ce qu'on dépose localement sur un revêtement moussable ou non, au moins une enduction ou impression contenant au moins un initiateur radiatif de polymérisation et, sur toute la surface du support au moins une enduction à base de monomère réticulable; en ce qu'on effectue une prégélification du produit obtenu, après la deuxième déposition à une température inférieure à la température de décomposition et de dégradation des constituants dudit produit,et au moins localement un grainage; en ce qu'on ne polymérise le que l'enduction contenant le monomère réticulable dans a surface recouvrant l'initiateur radiatif sous un rayonnement afin de fixer son aspect par réticulation et en ce qu'on effectue ensuite une gélification qui, causant la fluidification de l'enduction non réticulée provoque la disparition de l'aspect grainé dans la surface non réticulée, et éventuellement une expansion.

2. Procédé suivant la revendication 1, caractérisé en ce qu'on utilise comme initiateur radiatif de polymerisation, un initiateur de polymérisation UV qui est appliqué dans une encre ou une coupure.

3. Procédé suivant la revendication 2, caractérisé en ce qu'on utilise, comme initiateur UV, les substances DAROCUR ⁰ 1173 ou DAROCUR ⁰ 1116 (de Merck).

4. Procédé suivant l'une quelconque des revendications précédentes, caractérisé en ce qu'au moins l'enduction ou l'impression contenant l'initiateur radiatif contient un inhibiteur d'expansion du support, plus particulièrement l'anhydride trimellitique (TMA).

5. Procedé suivant la revendication 3 ou 4, caractérisé en ce qu'on utilise une encre contenant 1 à 50 o/o, de préférence 20 % en poids, de DAROCUR ⁰ 1173.

6. Procédé suivant l'une quelconque des revendications 1 à 5, caractérisé en ce que l'enduction à base de monomère réticulable contient 2 à 50 %, de préférence de l'ordre de 11 % en poids de monomère comportant au moins deux sites de propagation.

7. Procédé suivant l'une quelconque des revendications 1 à 6, caractérisé en ce qu'un relief est obtenu par un dépôt de plastisol suivant un procédé sérigraphique.

8. Procédé suivant l'une quelconque des revendications 2 à 7, caractérisé en ce que le dépôt d'encre ou de coupure se fait par une technique d'impression par héliogravure, par sérigraphie ou par flexographie.

9. Procédé suivant l'une quelconque des revendications 1 à 5, caractérisé en ce qu'on effectue la prégélification dans une plage de 100 à 160°C.

10. Procédé suivant l'une quelconque des revendications 1 à 9, caractérisé en ce qu'on effectue le grainage a une température supérieure à 100°C, sous une pression dépendant du degré de matité désiré.

11. Procédé suivant l'une quelconque des revendications 1 à 10, caractérisé en ce qu'on effectue finalement une expansion du support moussable à environ 200°C, pendant 1 minute à 2 minutes 30 secondes.

12. Procédé suivant l'une quelconque des revendications 1 à 11, caractérisé en ce qu'on effectue l'étape de prégélification et de grainage en une seule étape, au moyen d'un cylindre de grainage chauffé.

13. Procédé selon l'une quelconque des revendications 1 à 12, caractérisé en ce qu'on chauffe le produit en surface par exposition à des rayonnements infra-rouges, de préférence à la sortie d'un four d'expansion.

14. Procédé suivant l'une quelconque des revendications 1 à 13, caractérisé en ce qu'on complète l'effet de lissage dû à la tension superficielle résultant de la fluidification se produisant lors de la gélification, soit par un traitement mécanique au rouleau lisse ou structuré.

## Patentansprüche

1. Verfahren zum Herstellen von matten und glatten Bereichen auf einem Synthetikbelag, dadurch gekennzeichnet, dass man stellenweise auf einen schäumbaren oder nicht-schäumbaren Träger mindestens eine Beschichtung oder Deckstrich mit mindestens einem Strahlungspolymerisations-Initiator und auf der gesamten Oberfläche des Trägers mindestens eine Beschichtung auf Basis eines vernetzbaren Monomeren aufbringt, dass man eine Angelierung des erhaltenen Produktes nach der zweiten Beschichtung bei einer unterhalb der Zersetzungs- und Abbautemperatur der Bestandteile des Produktes gelegenen Temperatur und mindestens eine lokale Körnung durchführt, und dass man nur die Beschichtung, die den vernetzbaren Monomer auf der den Strahlungsinitiator bedeckenden Oberfläche enthält, unter Bestrahlung polymerisiert, um dieses Aussehen durch Vernetzung zu fixieren und dass man schliesslich eine Gelierung durchführt, die die Verflüssigung des nicht vernetzten Überzuges bewirkt und das Verschwinden des gekörnten Aussehens auf der nicht vernetzten Oberfläche sowie ggf. eine Expansion, herbeiführt.

2. Verfahren nach Anspruch 1, dadurch gekennzeichnet, dass man als Strahlungsinitiator der Polymerisation einen UV-Polymerisations-Initiator verwendet, der in einer Farbe oder einem Verschnitt aufgebracht wird.

3. Verfahren nach Anspruch 2, dadurch gekennzeichnet, dass man als UV-Initiator die Substanzen DAROCUR (_{R}) 1173 oder DAROCUR _{(R)} 1116 (von Merck) einsetzt.

4. Verfahren nach einem der vorhergehenden Ansprüche, dadurch gekennzeichnet, dass mindestens eine Beschichtung oder Deckstrich mit Strahlungsinitiator einen Inhibitor der Trägerexpansion beinhaltet, insbesondere Trimellitinsäure-Anhydrid (TMA).

5. Verfahren nach Anspruch 3 oder 4, dadurch gekennzeichnet, daß man eine Farbe mit 1 bis 50 Gew.-%, bevorzugt 20 Gew.-%, DAROCUR (^{R}) 1173 einsetzt.

6. Verfahren nach einem der Ansprüche 1 bis 5, dadurch gekennzeichnet, daß die Beschichtung auf Grundlage des vernetzbaren Monomeren 2 bis 50 Gew.-%, bevorzugt im Bereich von 11 Gew.-% Monomeres mit mindestens zwei Propagationsstellen aufweist.

7. Verfahren nach einem der Ansprüche 1 bis 6, dadurch gekennzeichnet, daß ein Relief durch Aufbringung einer Plastlösung mit einem Siebdruckverfahren erhalten wird.

8. Verfahren nach einem der Ansprüche 2 bis 7, dadurch gekennzeichnet, daß die Aufbringung der Farbe oder des Verschnittes mit einem Druckverfahren, wie Tiefdruck, Siebdruck oder Flexodruck erfolgt.

9. Verfahren nach einem der Ansprüche 1 bis 5, dadurch gekennzeichnet, daß man die Angelierung in einem Bereich von 100 bis 160°C. durchführt.

10. Verfahren nach einem der Ansprüche 1 bis 9, dadurch gekennzeichnet, daß man die Körnung bei einer Temperatur oberhalb von 100° C. unter einem vom erwünschten Grad der Mattheit abhängigen Druck durchführt.

11. Verfahren nach einem der Ansprüche 1 bis 10, dadurch gekennzeichnet, daß man schliesslich eine Expansion des schäumbaren Trägers bei etwa 200°C. über einen Zeitraum von einer bis zwei Minuten, 30 Sekunden, durchführt.

12. Verfahren nach einem der Ansprüche 1 bis 11, dadurch gekennzeichnet, daß man den Verfahrensschritt der Angelierung und Körnung in einem einzigen Schritt mittels eines geheizten Zylinders durchführt.

13. Verfahren nach einem der Ansprüche 1 bis 12, dadurch gekennzeichnet, daß man das Produkt oberflächlich durch IR-Bestrahlung, bevorzugt am Ausgang eines Expansionsofens, erhitzt.

14. Verfahren nach einem der Ansprüche 1 bis 13, dadurch gekennzeichnet, daß man den Glättungseffekt durch die Oberflächenspannung aus der Verflüssigung, die während der Gelierung eintritt, durch eine mechanische Behandlung mit glatter oder strukturierter Rolle vervollständigt.

## Claims

1. Process intended to obtain matt zones and smooth zones on a synthetic covering, characterised in that there is deposited locally onto a foamable or nonfoamable support, at least one coating or print which contains at least one radiation initiator for polymerisation and, onto the entire surface of the support at least one coating based on a crosslinkable monomer; that a pre-gelling of the obtained product is carried out after the second deposition at a temperature lower than the decomposition and deterioration temperature of the constituants of the product, and at least locally a graining operation is performed; that only the coating containing the crosslinkable monomer is polymerized on the surface covering the radiation initiator by radiation initiation so as to fix its appearance by crosslinking and in that thereafter a gelling is carried out which, by causing fluidization of the non-crosslinked coating causes the disappearance of the grained appearance in the non-crosslinked surface, and a possible expansion is performed.

2. Process according to claim 2, characterised in that as the radiation initiator of polymerisation there is used an ultraviolet polymerisation initiator which is applied in an ink or an extender.

3. Process according to claim 2, characterised in that the substances DAROCUR 1173 or DAROCUR ^{*} 1116 (from Merck) are used as the ultraviolet initiator.

4. Process according to any one of the preceding claims, characterised in that at least the coating or print containing the radiation initiator contains an inhibitor for the expansion of the support, more especially trimellitic anhydride (TMA).

5. Process according to claim 3 or 4, characterised in that an ink containing 1 to 50%, preferably 20%, by weight of DAROCUR ^{*} 1173 is used.

6. Process according to any one of claims 1 to 5, characterised in that the coating based on crosslinkable monomer contains 2 to 50%, preferably of the order of 11%, by weight, of monomer possessing at least two propagation sites.

7. Process according to any one of claims 1 to 6, characterised in that a relief is obtained by depositing a plastisol in accordance with a silk screen printing process.

8. Process according to any one of claims 1 to 7, characterised in that the ink or extender is deposited by a photogravure or silk screen or flexographic printing technique.

9. Process according to any one of claims 1 to 5, characterised in that the pre-gelling is carried out within a range of 100 to 160° C.

10. Process according to any one of claims 1 to 9, characterised in that the graining is carried out at a temperature above 100°C, under a pressure which depends on the degree of mattness desired.

11. Process according to any one of claims 1 to 10, characterised in that finally an expansion of the foamable support is carried out at about 200° C for 1 minute to 2 minutes 30 seconds.

12. Process according to any one of claims 1 to 11, characterised in that the pre-gelling stage and graining stage are carried out as a single stage using a heated graining roll.

13. Process according to any one of claims 1 to 12, characterised in that the product is heated on the surface by exposure to infrared radiation, preferably on leaving an expansion oven.

14. Process according to any one of claims 1 to 13, characterised in that the smoothing effect due to the surface tension resulting from the fluidisation occurring during gelling is completed by a mechanical treatment using a smooth or textured roller.
